# EUROPÄISCHE PATENTSCHRIFT

(11) **EP 2 260 161 B1**
(45) Veröffentlichungstag und Bekanntmachung des Hinweises auf die Patenterteilung: **27.03.2013**
(21) Anmeldenummer: 09728244.6
(22) Anmeldetag: 02.04.2009
(51) Int. Cl.: E04F 15/02, E04F 15/20

(54) **BESCHICHTETES HOLZFUSSBODENPANEEL**
COATED WOODEN FLOOR PANEL
PANNEAU DE PLANCHER EN BOIS AVEC ENDUIT

(30) Priorität: 03.04.2008 DE 102008017438
(43) Veröffentlichungstag der Anmeldung: 15.12.2010
(73) Patentinhaber: Fritz Egger GmbH & Co. OG, 3105 Unterradlberg (AT)
(72) Erfinder: PLETZER, Stefan, A-6391 Fieberbrunn (AT)
(74) Vertreter: Cohausz & Florack
(86) Internationale Anmeldenummer: PCT/EP2009/053973
(87) Internationale Veröffentlichungsnummer: WO 2009/121941

(56) Entgegenhaltungen:
- DE-A1-102004 031 547

## Beschreibung

Die Erfindung betrifft ein Fußbodenpaneel mit einem plattenförmigen Substrat aus Holz und/oder Holzwerkstoff, wobei zumindest die Oberseite des Substrats mit einem Dekor, vorzugsweise Holzdekor, und einer auf dem Dekor aufgebrachten transparenten, geschlossenen Beschichtung auf Basis eines organischen Bindemittels versehen ist, welche die freiliegende Oberseite des Fußbodenpaneels definiert.

Im Stand der Technik sind verschiedenste Beschichtungen für Holzfußbodenbeläge bekannt. Diese können aus Ölen oder Wachsen bestehen oder sie basieren auf Kunstharzen. Diese verschiedenen Beschichtungen verleihen den Holzoberflächen ein brillantes Aussehen, zumal sie die Maserung des Holzes hervorheben und so dem Belag ein attraktives Aussehen verleihen. Ferner sorgen die verschiedenen Beschichtungsstoffe für die notwendige Verschleißfestigkeit des Belages. Auch schützen Sie die Holzoberfläche vor dem Einfluss durch UV-Licht, der zu einer Vergrauung der Holzoberfläche führt, und verbessern auch die Fleckenempfindlichkeit und Hygiene des Belages bzw. ermöglichen dessen wiederkehrende Reinigung.

Die DE 10 2004 031 547 offenbart ein gattungsgemäßes Fußbodenpaneel.

Treten aufgrund der Nutzung nach einiger Zeit Verschleißerscheinungen auf, können mit öl- und wachsbasierten Beschichtungen versehene Holzfußbodenbeläge erneut mit einer entsprechenden Beschichtung eingelassen werden. Ein erneutes Einlassen kann nahezu beliebig oft erfolgen und ist zur Erhaltung eines attraktiven Aussehens des Holzfußbodenbelages im Allgemeinen jährlich notwendig.

Bei mit kunstharzbasierten Beschichtungen versehenen Holzfußbodenbelägen kann eine eventuell verschlissene Beschichtung abgeschliffen und durch den Auftrag einer neuen kunstharzbasierten Beschichtung erneuert werden. Der Vorgang des Neuaufbaus einer kunstharzbasierten Beschichtung kann je nach Stärke der Nutzschicht des Holzfußbodenbelags mehrmals, in der Regel zumindest zwei- bis dreimal wiederholt werden, sodass auch hier bei durchschnittlicher Nutzung insgesamt über viele Jahre ein attraktives Aussehen des Holzfußbodenbelags erreicht wird.

Die unterschiedlichen Beschichtungssysteme haben hinsichtlich ihrer Verschleißeigenschaften unterschiedliche Eigenschaften. Öl- und wachsbasierte Systeme bilden so gut wie keine geschlossenen Schichten aus und bieten daher auch kaum Schutz gegen mechanischen Abrieb. Kunstharzbasierte Beschichtungen bilden hingegen geschlossene Schichten bestimmter Dicke aus, die auch durch die Wahl der Auftragsmenge variiert werden kann. Hierzu stehen unterschiedliche Auftragsverfahren zur Verfügung, und es können natürlich auch durch mehrfachen Auftrag unterschiedliche Auftragsmengen erreicht werden.

Öl- und wachsbasierte Beschichtungen müssen daher wie ausgeführt durch relativ häufiges Einlassen regelmäßig erneuert werden; andererseits haben aber solcherart beschichtete Holzfußböden den Vorteil, die Eigenschaften des Untergrundes, also der Holzoberfläche dem Nutzer verbessert wahrnehmbar zu machen. Dies ist vor allem in Wohnbereichen sehr wesentlich, wo jedoch auch eine übermäßige Nutzung nicht zu erwarten ist, weshalb hier trotz der verminderten Verschleißeigenschaften und der Notwendigkeit des häufigen Erneuerns, den öl- und wachsbasierten Beschichtungen oft der Vorzug gegeben wird.

Wo es aber auf eine erhöhte Verschleißfestigkeit ankommt, werden kunstharzbasierte Beschichtungen anzuwenden sein. Diese gestatten es aber dem Nutzer aufgrund ihrer erforderlichen Schichtdicke und Härte weniger gut, die Oberflächeneigenschaften des Untergrundes wahrzunehmen. Ferner sind sie bedingt durch ihre Härte in der Regel relativ spröde.

Sowohl für Holzfußböden mit bekannten Öl- oder Wachsbeschichtungen als auch für solche, die mit einer auf einem Kunstharz basierten Beschichtung versehen sind, besteht der Nachteil, dass kantige, herabfallende Gegenstände oder andere kleinflächige Belastungen, der Oberfläche ohne dass die Beschichtung dagegen einen Widerstand entgegensetzen kann, eine bleibende Deformation zufügen. Für den Fall einer beschriebenen Belastung bieten öl- und wachsbasierte Beschichtungen zwar den Vorteil, dass diese dann keine Beschichtungsrisse aufweisen können und damit keine auffälligen vergrauten Stellen entstehen, trotzdem entsteht aber auch hier eine bleibende Deformation an der Oberfläche, die nur durch aufwendigste Reparaturarbeiten, eventuell sogar überhaupt nicht mehr befriedigend entfernt werden kann.

Der vorliegenden Erfindung liegt die Aufgabe zugrunde, ein Fußbodenpaneel der eingangs genannten Art zur Verfügung zu stellen, dessen Beschichtung einerseits eine befriedigende Wahrnehmbarkeit des Holzfußbodenbelages durch den Nutzer bietet und dessen Beschichtung andererseits eine vergleichsweise hohe Verschleißfestigkeit bei geringem Wartungsaufwand aufweist und Deformationen des Holzfußbodenbelages infolge kleinflächiger Belastungen weitgehend verhindert.

Gelöst wird diese Aufgabe durch ein Fußbodenpaneel mit den Merkmalen des Anspruchs 1.

Bevorzugte und vorteilhafte Ausgestaltungen der erfindungsgemäßen Beschichtung bzw. des erfindungsgemäßen Fußbodenpaneels sind in den Unteransprüchen angegeben.

Die Beschichtung des erfindungsgemäßen Fußbodenpaneel ist aus einer transparenten Beschichtung auf Basis eines organischen Bindemittels gebildet, welche die freiliegende Oberseite eines Holzfußbodenbelages definieren soll und bei einer Pendeldämpfungsprüfung gemäß EN ISO 1522 eine Schwingungsdämpfung im Bereich von 8 s bis 22 s bewirkt. Nach der Erfindung können in der erfindungsgemäßen Beschichtung Partikel enthalten sein, welche die schwingungsdämpfende Wirkung der Beschichtung erhöhen. Das heißt, dass die transparente Beschichtung auf dem erfindungsgemäßen Fußbodenpaneel bzw. auf einer Probe eines erfindungsgemäßen Fußbodenpaneels bei einer Pendeldämpfungsprüfung gemäß EN ISO 1522 eine Schwingungsdämpfung im Bereich von 8 s bis 22 s bewirkt.

Bei Versuchen wurde festgestellt, dass eine solche Beschichtung eine vergleichsweise hohe Verschleißfestigkeit bei geringem Wartungsaufwand bietet und Deformationen eines Holzfußbodenbelages weitgehend verhindert, wenn der damit beschichtete Holzfußbodenbelag durch kantige, herabfallende Gegenstände belastet oder anderen kleinflächigen Belastungen unterworfen wird. Die Wahrnehmbarkeit von mit der erfindungsgemäßen Beschichtung versehenen Holzfußbodenbelägen wurde dabei von neutralen Testpersonen als befriedigend bis gut beurteilt.

Besonders günstige Versuchsergebnisse hinsichtlich der Verschleißfestigkeit (Abriebfestigkeit), des Schutzes vor Deformationen durch kleinflächige Belastungen sowie der Wahrnehmbarkeit des beschichteten Holzfußbodenbelages wurden erzielt, wenn die erfindungsgemäße Beschichtung eine Schwingungsdämpfung gemäß EN ISO 1522 im Bereich von 8 s bis 18 s, vorzugsweise 8 s bis 14 s zeigte.

Herkömmlich beschichtete Fußbodenpaneele zeigen dagegen eine Schwingungsdämpfung in der Größenordnung von 45 s.

Die Schutzwirkung der erfindungsgemäßen Beschichtung vor Deformationen des Holzfußbodenbelages durch kleinflächige Belastungen steigt im Allgemeinen mit zunehmender Schichtdicke der Beschichtung. Hinsichtlich eines möglichst geringen Materialverbrauchs und einer befriedigenden Wahrnehmbarkeit des Holzfußbodenbelages ist es jedoch vorteilhaft, wenn die Schichtdicke der erfindungsgemäßen Beschichtung im Bereich von 60 µm bis 200 µm, bevorzugt im Bereich von 80 µm bis 180 µm, und besonders bevorzugt im Bereich von 100 µm bis 160 µm liegt.

Die erfindungsgemäße Beschichtung ist transparent ausgebildet. Sie kann auch als Lack bzw. Klarlack bezeichnet werden. Lacke sind Beschichtungsstoffe auf der Basis organischer Bindemittel.

Bei dem Bindemittel (Lackharz) der erfindungsgemäßen Beschichtung handelt es sich vorzugsweise um Kunstharz. Als Kunstharz kommen dabei insbesondere Polyurethan-Harz, Epoxid-Harz, Harnstoff-Formaldehyd-Harz, MelaminFormaldehyd-Harz, Phenol-Formaldehyd-Harz, Polyester-Harz, ungesättigtes Polyester-Harz, Vinylester-Harz und deren Mischungen in Betracht. Ferner können auch Bindemittel auf Basis von Polyolefinen, z.B. von Polyethylen, Polypropylen, Ethylen-Vinylacetat sowie deren Copolymere, oder Mischungen auf Basis eines oder mehrerer Kunstharze (Duroplaste) mit einem oder mehreren Polyolefinen (Thermoplaste) eingesetzt werden.

Bevorzugt handelt es sich bei der erfindungsgemäßen Beschichtung um einen Zweikomponenten-Reaktionslack, der nach dem Vermischen von aufeinander abgestimmten Harz-Härter und/oder Katalysator-Komponenten mit der Kunstharz-Komponente eine zeitlich begrenzte Verarbeitbarkeit hat. Dabei kann es sich insbesondere um einen Zweikomponenten-Polyurethanlack oder einen Zweikomponenten-Epoxidharzlack handeln.

Ist die erfindungsgemäße Beschichtung auf Basis eines oder mehrerer Kunstharze gebildet, so enthält sie nach einer bevorzugten Ausgestaltung der Erfindung vorzugsweise ein oder mehrere schwingungsdämpfungserhöhende Additive. Bei den diesbezüglichen Additiven handelt es sich vorzugsweise um ASE (Alkylsulfonsäureester des Phenols) oder DINCH (Cyclohexan-1,2-dicarbonsäurediisononylester).

Bei den schwingungsdämpfenden Partikeln handelt es sich beispielsweise um PUR-Elastomerpartikel und/oder EPR-Partikel (Ethylen-Propylen-Rubber). Die die Partikel umgebende Beschichtungsmatrix stellt dabei die erforderliche Verschleißfestigkeit, insbesondere eine Kratz- und Abriebfestigkeit sicher.

Das plattenförmige Substrat eines mit der erfindungsgemäßen Beschichtung versehenen Fußbodenpaneels kann unterschiedlich beschaffen sein. Zur Schonung der Echtholz-Ressourcen ist das plattenförmige Substrat vorzugsweise aus Holzwerkstoff, beispielsweise aus einer MDF- oder HDF-Platte gebildet, die mit einem Holzdekor, Fliesendekor oder Fantasiedekor versehen, vorzugsweise direkt bedruckt ist und deren Sichtseite (Oberseite) anschließend mit einer erfindungsgemäßen Beschichtung versehen wird.

Nachfolgend wird die Erfindung anhand einer ein Ausführungsbeispiel darstellenden Zeichnung näher erläutert. In der Zeichnung zeigen
- Fig. 1: zwei miteinander verbindbare Fußbodenpaneele in perspektivischer Darstellung; und
- Fig. 2: eine vergrößerte Detailansicht der Seitenkanten der Fußbodenpaneele der Fig. 1 in Stirnseitenansicht.

Die dargestellten Paneele 1 sind aus einem plattenförmigen Substrat 2 aus Holzwerkstoff gebildet. Bei dem Substrat 2 handelt es sich beispielsweise um eine hochdichte Faserplatte, deren Oberseite im Direktdruckverfahren mit einem Dekor, vorzugsweise einem Holzdekor bedruckt ist. Vor dem Aufbringen des Dekors wird die Faserplatte angeschliffen und mit einer Grundierung versehen. Die Grundierung kann einen Haftvermittler und einen schleifbaren Walzspachtelgrund umfassen. Die Unterseite des Substrats 2 wird vorzugsweise mit einer Versiegelungsschicht (Gegenzugschicht) versehen.

Nachdem die Grundierung getrocknet und gegebenenfalls durch Schleifen geglättet ist, wird das Dekor mittels eines Mehrfarben-Druckwerkes, das in Durchlaufrichtung zwei oder drei aufeinanderfolgende Auftragswalzen umfasst, auf die vorbehandelte Holzwerkstoffplatte 2 direkt aufgedruckt. Gegebenenfalls kann vor dem Aufdrucken des Dekors zunächst eine Basisfarb-Beschichtung aufgetragen werden, die die Grundierung abdeckt und farblich auf das Dekor abgestimmt ist. Beispielsweise besitzt die Basisfarb-Beschichtung einen Ocker- oder Umbra-Farbton.

Das direkt aufgedruckte Dekor wird durch eine erfindungsgemäße Beschichtung 3 versiegelt. Die Beschichtung 3 ist transparent und schützt das Dekor sowie das Substrat 2 vor mechanischer Abnutzung. Ferner verhindert die Beschichtung 3 bei kleinflächigen Belastungen des Substrats 2 dessen bleibende Deformation an den Belastungsstellen. Darüber hinaus schützt die Beschichtung 3 das Substrat 2 vor Feuchtigkeit und dem Eindringen von Flüssigkeit.

Die erfindungsgemäße Beschichtung 3 wird ein- oder mehrschichtig, vorzugsweise zweischichtig auf das Dekor aufgebracht. Zumindest eine dieser aufgebrachten Schichten bildet eine geschlossene Schicht aus. Wird die Beschichtung 3 in zwei Schichten aufgebracht, so weisen die beiden Schichten vorzugsweise einen unterschiedlichen Glanzgrad auf. Die erste Schicht kann beispielsweise einen relativ geringen Glanzgrad aufweisen bzw. matt ausgeführt sein, während die zweite Schicht als oberste Schicht (Abschlussschicht) demgegenüber einen relativ hohen Glanzgrad besitzt. Im Falle einer zweischichtigen Ausführung der Beschichtung 3 bildet zumindest deren zuerst aufgebrachte Schicht eine geschlossene Schicht aus.

Die zweite Schicht (Abschlussschicht) kann dagegen eine Struktur bzw. Poren aufweisen, die auf das Dekor, insbesondere eine nachgebildete Holzmaserung abgestimmt sind.

Nach Aushärtung der erfindungsgemäßen Beschichtung 3 wird die bedruckte Holzwerkstoffplatte (z.B. HDF-Platte) in eine Vielzahl von Fußbodenpaneelen 1 zerteilt und durch Fräsen der Längskanten der Paneele 1 mit Verbindungsmitteln 4, 5 versehen. Die Verbindungsmittel sind als Nut 4 und Feder 5 ausgebildet und weisen einander zugeordnete Verriegelungsmittel 6, 7 auf. Die Verriegelungsmittel bestehen aus einer in der unteren Nutflanke ausgebildeten muldenförmigen Vertiefung 6 und einem an der Feder ausgebildeten, in die Vertiefung 6 formschlüssig einsetzbaren Vorsprung 7.

Die Dämpfungseigenschaften von Beschichtungsstoffen können definiert werden durch Angabe der Schwingungsdämpfung. Diese wird mittels eines auf der Beschichtungs-Oberfläche aufgesetzten Pendels ermittelt, das auf zwei Stahlkugeln (Wolframcarbid-Kugeln) als Auflagefläche hin und her schwingt. Die Schwingungsenergie des Pendels wird dabei umso mehr gedämpft, je besser die Dämpfungseigenschaften der Beschichtung sind. Als Maßzahl für die Schwingungsdämpfung wird jene Zeitspanne gemessen, in der die Schwingungsamplitude des Pendels um ein bestimmtes Maß abnimmt. Die Schwingungsdämpfung wird dann nach diesem gemäß EN ISO 1522 genormten Verfahren in Sekunden angegeben.

Gemäß dieser Norm ist die dort definierte Messung zur Bestimmung der Schwingungsdämpfung von Beschichtungsstoffen anwendbar. Zu diesem Zweck ist vorgesehen, die zu prüfenden Beschichtungsstoffe zuvor auf einer Glas- oder Stahlplatte aufzubringen, um etwaige Einflüsse des Untergrundes auszuschließen. Da die vorliegende Erfindung aber genau das Problem der Wirkung einer kleinflächigen Belastung auf den Untergrund beheben will, diese aber wesentlich auch von der Beschaffenheit des Untergrundes abhängig ist, beziehen sich die hier gemachten Angaben stets auf Ergebnisse, die an Proben beschichteter Holzfußbodenpaneelen ermittelt wurden.

Die erfindungsgemäße Beschichtung 3 bildet die freiliegende Oberseite des Fußbodenpaneels 1. Sie ist bezüglich ihrer Materialzusammensetzung und Schichtdicke so ausgebildet, dass sie bei einer Pendeldämpfungsprüfung gemäß EN ISO 1522 eine Schwingungsdämpfung im Bereich von 8 bis 22 s, vorzugsweise im Bereich von 8 bis 18 s, und besonders bevorzugt im Bereich von 8 bis 14 s bewirkt.

Die erfindungsgemäße Beschichtung 3 hat gegenüber herkömmlichen kunstharzbasierten Klarlackbeschichtungen eine vergleichsweise hohe Schichtdicke, die im Bereich von 60 µm bis 200 µm, bevorzugt im Bereich von 80 µm bis 180 µm, und besonders bevorzugt im Bereich von 100 µm und 160 µm liegt.

Es wurde festgestellt, dass bei der angegebenen, gezielt eingestellten Schwingungsdämpfung im Bereich von 8 bis 22 s und einer in dem angegebenen Bereich von 60 µm bis 200 µm liegenden Schichtdicke eine vergleichsweise hohe Verschleißfestigkeit bei geringem Wartungsaufwand erreichbar ist, und dass die mechanische Eigenschaften der erfindungsgemäßen Beschichtung 3 dabei in hohem Maße in der Lage sind, Deformationen des beschichteten Substrates 1 bei kleinflächigen Belastungen weitgehend zu verhindern.

Bevorzugt ist die transparente Beschichtung 3 aus einem kunstharzbasierten Lack gebildet. Dabei handelt es sich vorzugsweise um einen Zweikomponenten-Polyurethanlack oder einen Zweikomponenten-Epoxidharzlack.

Um die schwingungsdämpfenden Eigenschaften der Beschichtung 3 zu erhöhen, wird diese vorzugsweise unter Beigabe entsprechender Additive zubreitet. Als Additive kommen dabei beispielsweise ASE (Alkylsulfonsäureester des Phenols) oder DINCH (Cyclohexan-1,2-dicarbonsäurediisononylester) zum Einsatz.

Des Weiteren kann die Beschichtung 3 Partikel enthalten, welche ihre Dämpfungseigenschaften erhöhen. Diese Partikel bestehen beispielsweise aus PUR-Elastomerpartikeln und/oder EPR-Partikeln und haben eine Korngröße, die kleiner als die Schichtdicke der Beschichtung 3 ist. Der die Partikel umgebende Beschichtungsstoff sorgt dabei für die erforderliche Verschleißfestigkeit, insbesondere eine Kratz- und Abriebbeständigkeit.

Die Korngrößen dieser schwingungsdämpfungserhöhenden Partikel liegen im Bereich von 50 µm bis 200 µm, vorzugsweise im Bereich von 50 µm bis 160 µm, und besonders bevorzugt im Bereich von 50 µm bis 100 µm.

Darüber hinaus kann die erfindungsgemäße Beschichtung 3 die Verschleißfestigkeit erhöhende Partikel, z.B. Korundteilchen oder keramische Nanopartikel, und/oder wenigstens ein Antistatikum als Additiv enthalten.

Die Ausführung der Erfindung ist nicht auf das vorstehend beschriebene und in der Zeichnung dargestellte Ausführungsbeispiel beschränkt. So kann beispielsweise die Reihenfolge der Fertigungsschritte bei der Herstellung erfindungsgemäßer Fußbodenpaneele variiert werden; dies gilt sowohl für direktlackierte Fußbodenpaneele auf Basis von Holzwerkstoffplatten als auch insbesondere für Fertigparkettpaneele, die eine Massivholzschicht als Nutzschicht aufweisen. So kann das Auftragen der erfindungsgemäßen Beschichtung beispielsweise auch nach der Konfektionierung (Zerteilung) größerer Platten in ein gewünschtes Paneelformat und/oder nach einer Kantenbearbeitung der Paneele erfolgen. Die Kantenbearbeitung kann dabei neben der Herstellung von Nut und Feder sowie gegebenenfalls Verriegelungsmitteln auch die Herstellung einer abgeschrägten Kante (Fase) an den oberseitigen Längskanten und/oder Querkanten der jeweiligen Paneele umfassen.

## Patentansprüche

1. Fußbodenpaneel (1) mit einem plattenförmigen Substrat (2) aus Holz und/oder Holzwerkstoff, wobei zumindest die Oberseite des Substrats (2) mit einem Dekor, vorzugsweise Holzdekor, und einer auf dem Dekor aufgebrachten transparenten, geschlossenen Beschichtung (3) auf Basis eines organischen Bindemittels versehen ist, welche die freiliegende Oberseite des Fußbodenpaneels definiert, **dadurch gekennzeichnet, dass** die Beschichtung (3) bei einer Pendeldämpfungsprüfung gemäß EN ISO 1522 eine Schwingungsdämpfung im Bereich von 8 s bis 22 s bewirkt, wobei die Beschichtung (3) schwingungsdämpfungserhöhende Partikel enthält, die Korngrößen im Bereich von 50 µm bis 200 µm aufweisen.

2. Fußbodenpaneel nach Anspruch 1, **dadurch gekennzeichnet, dass** dessen Beschichtung (3) bei einer Pendeldämpfungsprüfung gemäß EN ISO 1522 eine Schwingungsdämpfung im Bereich von 8 s bis 18 s bewirkt.

3. Fußbodenpaneel nach Anspruch 1, **dadurch gekennzeichnet, dass** dessen Beschichtung (3) bei einer Pendeldämpfungsprüfung gemäß EN ISO 1522 eine Schwingungsdämpfung im Bereich von 8 s bis 14 s bewirkt.

4. Fußbodenpaneel nach einem der Ansprüche 1 bis 3,
**dadurch gekennzeichnet, dass** dessen Beschichtung (3) eine Schichtdicke im Bereich von 60 µm bis 200 µm aufweist.

5. Fußbodenpaneel nach einem der Ansprüche 1 bis 4,
**dadurch gekennzeichnet, dass** dessen Beschichtung (3) eine Schichtdicke im Bereich von 80 µm bis 180 µm aufweist.

6. Fußbodenpaneel nach einem der Ansprüche 1 bis 5,
**dadurch gekennzeichnet, dass** dessen Beschichtung (3) eine Schichtdicke im Bereich von 100 µm bis 160 µm aufweist.

7. Fußbodenpaneel nach einem der Ansprüche 1 bis 6, **dadurch gekennzeichnet, dass** dessen Beschichtung (3) aus Kunstharz gebildet ist, das ein oder mehrere schwingungsdämpfungserhöhende Additive enthält.

8. Fußbodenpaneel nach einem der Ansprüche 1 bis 7, **dadurch gekennzeichnet, dass** dessen Beschichtung (3) auf Basis von Polyurethan gebildet ist.

9. Fußbodenpaneel nach einem der Ansprüche 1 bis 7, **dadurch gekennzeichnet, dass** dessen Beschichtung (3) auf Basis eines oder mehrerer Polyolefine gebildet ist.

10. Fußbodenpaneel nach einem der Ansprüche 1 bis 7, **dadurch gekennzeichnet, dass** dessen Beschichtung (3) auf Basis eines oder mehrerer Epoxide gebildet ist.

11. Fußbodenpaneel nach einem der Ansprüche 1 bis 7, **dadurch gekennzeichnet, dass** dessen Beschichtung (3) auf Basis von Ethylen-vinyl-acetat gebildet ist.

12. Fußbodenpaneel nach einem der Ansprüche 1 bis 11, **dadurch gekennzeichnet, dass** die schwingungsdämpfungserhöhenden Partikel Korngrößen im Bereich von 50 µm bis 160 µm, vorzugsweise im Bereich von 50 µm bis 100 µm aufweisen.

13. Fußbodenpaneel nach einem der Ansprüche 1 bis 12, **dadurch gekennzeichnet, dass** dessen Beschichtung (3) ein oder mehrere Antistatika enthält.

14. Fußbodenpaneel nach einem der Ansprüche 1 bis 13, **dadurch gekennzeichnet, dass** das plattenförmige Substrat (2) eine mit einem Dekor direkt bedruckte Holzwerkstoffplatte ist.

15. Fußbodenpaneel nach einem der Ansprüche 1 bis 14, **dadurch gekennzeichnet, dass** das plattenförmige Substrat (2) an zumindest zwei sich gegenüberliegenden Seitenkanten als Nut (4) und Feder (5) ausgebildete Verbindungsmittel aufweist, die einander zugeordnete Verriegelungsmittel (6, 7) aufweisen.

## Claims

1. Floor panel (1) comprising a board-like substrate (2) made of wood and/or wood-based material, at least the surface of the substrate (2) being provided with a decor, preferably a wood decor and a transparent, continuous coating (3) based on an organic binder, which coating is applied to the design and defines the exposed top face of the floor panel, **characterised in that**, in a pendulum damping test according to EN ISO 1522, the coating (3) brings about vibration damping in the range of from 8 s to 22 s, the coating (3) containing particles which increase vibration damping and have a particle size in the range of from 50 µm to 200 µm.

2. Floor panel according to claim 1, **characterised in that**, in a pendulum damping test according to EN ISO 1522, the coating (3) thereof brings about vibration damping in the range of from 8 s to 18 s.

3. Floor panel according to claim 1, **characterised in that**, in a pendulum damping test according to EN ISO 1522, the coating (3) thereof brings about vibration damping in the range of from 8 s to 14 s.

4. Floor panel according to any of claims 1 to 3, **characterised in that** the coating (3) thereof has a layer thickness in the range of from 60 µm to 200 µm.

5. Floor panel according to any of claims 1 to 4, **characterised in that** the coating (3) thereof has a layer thickness in the range of from 80 µm to 180 µm.

6. Floor panel according to any of claims 1 to 5, **characterised in that** the coating (3) thereof has a layer thickness in the range of from 100 µm to 160 µm.

7. Floor panel according to any of claims 1 to 6, **characterised in that** the coating (3) thereof is formed from synthetic resin which contains one or more additives which increase vibration damping.

8. Floor panel according to any of claims 1 to 7, **characterised in that** the coating (3) thereof is formed based on polyurethane.

9. Floor panel according to any of claims 1 to 7, **characterised in that** the coating (3) thereof is formed based on one or more polyolefins.

10. Floor panel according to any of claims 1 to 7, **characterised in that** the coating (3) thereof is formed based on one or more epoxides.

11. Floor panel according to any of claims 1 to 7, **characterised in that** the coating (3) thereof is formed based on ethylene vinyl acetate.

12. Floor panel according to any of claims 1 to 11, **characterised in that** the particles which increase vibration damping have particle sizes in the range of from 50 µm to 160 µm, preferably in the range of from 50 µm to 100 µm.

13. Floor panel according to any of claims 1 to 12, **characterised in that** the coating (3) thereof contains one or more antistatic agents.

14. Floor panel according to any of claims 1 to 13, **characterised in that** the board-like substrate (2) is a wood-based material board which is directly printed with a decor.

15. Floor panel according to any of claims 1 to 14, **characterised in that** the board-like substrate (2) comprises, on at least two opposite side edges, connecting means formed as a groove (4) and a tongue (5), which connecting means comprise locking means (6, 7) which are assigned to one another.

## Revendications

1. Panneau de plancher (1), avec un support en forme de plaque (2) en bois et / ou en matériau dérivé du bois, sachant qu'au moins la face supérieure du support (2) est dotée d'un motif décoratif, de préférence d'un motif décoratif imitant le bois, et d'un revêtement (3) transparent, fermé, à base de liant organique, qui, appliqué sur le motif décoratif, définit la face supérieure, libre du panneau de plancher, **caractérisé en ce que** le revêtement (3), lors d'un test d'amortissement des oscillations du pendule selon EN ISO 1522 donne lieu à un amortissement des oscillations situé dans une plage de 8 s à 22 s, sachant que le revêtement (3) contient des particules accroissant l'amortissement des oscillations, qui présentent une granulométrie située dans une plage de 50 µm à 200 µm.

2. Panneau de plancher selon la revendication 1, **caractérisé en ce que** le revêtement (3), lors d'un test d'amortissement des oscillations du pendule selon EN ISO 1522, donne lieu à un amortissement d'oscillations situé dans une plage de 8 s à 18 s.

3. Panneau de plancher selon la revendication 1, **caractérisé en ce que** le revêtement (3), lors d'un test d'amortissement des oscillations du pendule selon EN ISO 1522, donne lieu à un amortissement d'oscillations situé dans une plage de 8 s à 14 s.

4. Panneau de plancher selon l'une des revendications 1 à 3, **caractérisé en ce que** son revêtement (3) présente une épaisseur de couche située dans une plage de 60 µm à 200 µm.

5. Panneau de plancher selon l'une des revendications 1 à 4, **caractérisé en ce que** son revêtement (3) présente une épaisseur de couche située dans une plage de 80 µm à 180 µm.

6. Panneau de plancher selon l'une des revendications 1 à 5, **caractérisé en ce que** son revêtement (3) présente une épaisseur de couche située dans une plage de 100 µm à 160 µm.

7. Panneau de plancher selon l'une des revendications 1 à 6, **caractérisé en ce que** son revêtement (3) est réalisé en résine synthétique, qui contient un ou plusieurs adjuvants accroissant l'amortissement des oscillations.

8. Panneau de plancher selon l'une des revendications 1 à 7, **caractérisé en ce que** son revêtement (3) est réalisé la base de polyuréthane.

9. Panneau de plancher selon l'une des revendications 1 à 7, **caractérisé en ce que** son revêtement (3) est réalisé sur base d'une ou de plusieurs polyoléfines.

10. Panneau de plancher selon l'une des revendications 1 à 7, **caractérisé en ce que** son revêtement (3) est réalisé sur base d'un ou de plusieurs époxydes.

11. Panneau de plancher selon l'une des revendications 1 à 7, **caractérisé en ce que** son revêtement (3) est réalisé sur base d'éthylène-acétate de vinyle.

12. Panneau de plancher selon l'une des revendications 1 à 11, **caractérisé en ce que** les particules accroissant l'amortissement des oscillations présentent des granulométries situées dans une plage de 50 µm à 160 µm, de préférence dans une plage de 50 µm à 100 µm.

13. Panneau de plancher selon l'une des revendications 1 à 12, **caractérisé en ce que** son revêtement (3) contient un ou plusieurs agents antistatiques.

14. Panneau de plancher selon l'une des revendications 1 à 13, **caractérisé en ce que** le support en forme de plaque (2) est une plaque de matériau dérivé du bois, qui est dotée d'un motif décoratif, imprimé directement sur elle.

15. Panneau de plancher selon l'une des revendications 1 à 14, **caractérisé en ce que** le support en forme de plaque (2) est pourvu, sur au moins deux bords latéraux opposés, de moyens de liaison réalisés sous la forme d'un assemblage rainure (4) et languette (5), qui sont dotés de moyens de verrouillage (6, 7) associés.
